# FASCICULE DE BREVET EUROPEEN

(11) **EP 0 298 827 B1**
(45) Date de publication et mention de la délivrance du brevet: **11.08.1993**
(21) Numéro de dépôt: 88401614.8
(22) Date de dépôt: 24.06.1988
(51) Int. Cl.: C23C 22/23, C23C 22/18

(54) **Solution et procédé de phosphatation mixte**
Lösung und Verfahren zur gemischten Phosphatisierung
Mixed phosphatation solution and process

(30) Priorité: 25.06.1987 FR 8708989
(43) Date de publication de la demande: 11.01.1989
(73) Titulaire: Roquette Frères, F-62136 Lestrem (FR); COMPAGNIE FRANCAISE DE PRODUITS INDUSTRIELS, F-92233 Gennevilliers (FR)
(72) Inventeur: Gosset, Serge, F-62136 Lestrem (FR); Malras, Jean-Claude, F-59193 Erquinghem-sur-la-Lys (FR)
(74) Mandataire: Koch, Gustave

(56) Documents cités:
- EP-A- 0 042 631
- EP-A- 0 102 284
- EP-A- 0 175 606
- DE-A- 973 195
- DE-A- 2 247 165
- DE-A- 2 931 693
- FR-A- 2 492 413
- US-A- 2 826 517
- US-A- 2 955 967

## Description

L'invention a pour objet une solution aqueuse acide pour la phosphatation mixte, cette expression désignant toute phosphatation propre à conduire sur un substrat métallique au dépôt concomitant d'au moins deux ions métalliques, dont au moins l'un est généralement choisi dans le groupe comprenant le zinc, le manganèse et le fer.

Elle vise également un procédé de phosphatation mettant en oeuvre la susdite solution.

Les substrats métalliques propres à être traités par mise en oeuvre des susdits solution et procédé sont notamment ceux à base de fer et des alliages de ce métal.

On rappelle que les traitements classiques de phosphatation ont pour but, selon le cas,
- de favoriser l'adhérence sur les substrats traités des revêtements organiques, notamment peintures et vernis, appliqués ultérieurement,
- d'accroître la résistance des substrats traités à la corrosion,
- dans le cas plus particulier des pièces métalliques destinées à être déformées à froid, de créer à la surface du métal une couche "anti-friction" qui permet d'améliorer les caractéristiques de surface du métal après déformation, d'éviter par ailleurs le contact direct avec l'outil et de réduire ainsi les frottements et d'augmenter la longévité de l'outil, et enfin, dans le cas de la lubrification des pièces mécaniques en mouvement, notamment durant la phase de rodage, d'éviter le contact métal-métal et, par conséquent, le phénomène de grippage.

Pour le cas où il s'agit de favoriser l'adhérence sur les substrats traités des revêtements organiques, notamment peintures et vernis, appliqués ultérieurement, on connaît déjà, par la demande de brevet EP-A-0 102 284, des solutions acides de phosphatation comprenant:
- un polyphosphate, soluble dans l'eau et de formule (X PO₃)ₙ dans laquelle n ≧ 3 et dans laquelle X est un métal alcalin, alcalino-terreux ou l'ammonium,
- un agent chélatant organique et
- l'ion zinc.

Lorsque l'on cherche plus particulièrement à obtenir une "couche anti-friction", on a généalement recours aux procédés de phosphatation mixte, notamment à ceux du type zinc-manganèse, ces procédés visant alors notamment à accroître la proportion de manganèse dans les dépôts obtenus.

A cet égard, on peut citer la demande de brevet européen N° 81200442.2 (EP-A- 4 2 631).

Or, les qualités du point de vue anti-friction des dépôts obtenus par mise en oeuvre de ce procédé, bien que supérieures à celles des dépôts obtenus par les procédés antérieurs, restent insuffisantes compte tenu des contraintes de plus en plus sévères imposées par les utilisateurs (industries métallurgiques de transformations) aux fabricants de solutions de phosphatation, lesdits utilisateurs exigeant de plus une amélioration des propriétés anticorrosion des substrats traités ainsi qu'une amélioration de l'adhérence des peintures ou autres revêtements filmogènes sur ces substrats.

Et il est du mérite de la Société Demanderesse d'avoir réussi à améliorer de façon décisive les propriétés dont il a été question ci-dessus en ce qui concerne les dépôts obtenus et notamment à accroître de façon décisive la proportion de manganèse, lorsqu'il est présent, dans les couches obtenues par phosphatation mixte, en faisant comporter aux solutions de phosphatation mixte en question des quantités efficaces
- d'une part, d'un polyphosphate soluble dans l'eau de formule (XPO₃)ₙ dans laquelle n ≧ 3 et X représente un métal alcalin, alcalino-terreux ou l'ammonium et
- d'autre part, un agent chélatant organique.

Dans le cas où l'adhérence des peintures est particulièrment recherchée, l'ion nickel sera introduit dans la solution acide de phosphatation mixte, en complément ou en remplacement total du manganèse.

Par conséquent, la solution acide de phosphatation conforme à l'invention qui est à base de polyphosphate et propre à conduire sur un substrat métallique au dépôt de phosphates mixtes à base de zinc et d'au moins un autre métal choisi parmi le manganèse et le nickel, comprend
- au moins environ 2 g/l d'un polyphosphate de formule (XPO₃)ₙ dans laquelle n ≧ 3 et X représente un métal alcalin, alcalino-terreux ou l'ammonium,
- au moins environ 0,5 g/l d'un agent chélatant,
- au moins 0,3 g/l de fer et
- au moins l'une des deux combinaisons suivantes des ions d'un métal choisi dans le groupe comprenant le zinc, le manganèse et le nickel:
   . l'ion zinc en une proportion d'au moins 0,5 g/l et l'ion manganèse en une proportion d'au moins 2 g/l, et
   . l'ion zinc en une proportion d'au moins 0,5 g/l et l'ion nickel en une proportion d'au moins 0,5 g/l.

L'invention vise également un certain nombre d'autres dispositions mises en oeuvre isolément ou en combinaison et dont il va être question.

Ainsi, les limites supérieures des quantités de polyphosphate, d'agent chélatant organique, d'ions Zn, d'ions Mn et d'ions Ni amenés sous forme de sels, éventuellement ceux de l'agent chélatant, entrant dans la composition de la solution conforme à l'invention, ne sont imposées, en théorie, que par les limites de solubilité; en pratique, on veillera à choisir une quantité de polyphosphate compatible avec un bon rendement du procédé faisant l'objet de l'invention, en évitant que les boues formées ne soient trop importantes.

La susdite solution est également caractérisée par le fait qu'elle comporte au moins l'une des combinaisons suivantes d'ions métalliques du groupe comprenant le zinc, le manganèse et le nickel:
0,5 g/l ≦ ion Zn ≦ 10 g/l
2 g/l ≦ ion Mn ≦ 6 g/l
et
0,5 g/l ≦ ion Zn ≦ 10 g/l
0,5 g/l ≦ ion Ni ≦ 6 g/l.

Ladite solution acide de phosphatation mixte est également caractérisée par le fait qu'elle comprend les combinaisons suivantes d'ions métalliques:
a) 0,5 g/l ≦ ion Zn ≦ 6 g/l
   2 g/l ≦ ion Mn ≦ 4 g/l
b) 0,5 g/l ≦ ion Zn ≦ 6 g/l
   0,5 g/l ≦ ion Ni ≦ 3 g/l
c) 0,5 g/l ≦ ion Zn ≦ 6 g/l
   2 g/l ≦ ion Mn ≦ 4 g/l
   0,5 g/l ≦ ion Ni ≦ 3 g/l.

Selon un mode de réalisation avantageux de la solution conforme à l'invention, le polyphosphate est choisi dans le groupe constitué par les triméta-, tétraméta- et hexamétaphosphate de sodium, l'hexamétaphosphate de sodium ou HMPP étant préféré.

Selon un autre mode de réalisation avantageux de la solution conforme à l'invention, l'agent chélatant est choisi dans le groupe constitué par:
- l'acide éthylène-diamine-tétracétique ou EDTA, l'acide nitrilo-triacétique ou NTA, l'acide diéthylène-triamine-pentacétique ou DTPA,
- les acides polycarboxyliques, notamment les acides citrique, oxalique, malique, glutamique, tartrique, aspartique et malonique ainsi que leurs sels.
- les acides polyhydroxycarboxyliques, notamment les acides gluconique et glucoheptonique (éventuellement apportés sous la forme lactone interne) ainsi que leurs sels.

Selon un autre mode de réalisation avantageux, la solution conforme à l'invention comprend un acide minéral choisi dans le groupe constitué par les acides sulfurique, chlorhydrique et nitrique, l'acide nitrique étant préféré, en une quantité suffisante pour amener le pH à une valeur initiale inférieure à 2, de préférence comprise entre 0,5 et 1,7.

Le fait que l'acide nitrique soit préféré est lié à son caractère oxydant.

Selon un autre mode de réalisation avantageux de la susdite solution, celle-ci comprend
- de l'hexamétaphosphate de sodium,
- de l'acide gluconique sous la forme d'un de ses sels ou de sa lactone interne,
- l'ion zinc,
- l'ion manganèse,
- de l'acide nitrique.

Selon un autre mode de réalisation avantageux de la solution conforme à l'invention, l'ion zinc et l'ion manganèse sont introduits sous forme de sels notamment choisis dans le groupe constitué par les oxydes, sulfates, nitrates, carbonates et phosphates.

Selon un autre mode de réalisation avantageux de la solution conforme à l'invention, l'ion zinc et/ou l'ion manganèse sont introduits sous forme combinée avec l'agent chélatant, de préférence sous forme de citrate, de tartrate, de glucoheptonate et tout particulièrement sous forme de gluconate.

Selon un autre mode de réalisation avantageux, la solution conforme à l'invention comprend
- de l'hexamétaphosphate de sodium,
- du gluconate de zinc,
- l'ion manganèse amené sous forme de sel ou sous forme de gluconate, et
- de l'acide nitrique.

Selon un autre mode de réalisation avantageux, la solution de phosphatation conforme à l'invention comprend de 8 g/l à 350 g/l, de préférence de 14 à 300 g/l et, plus préférentiellement encore, de 30 à 230 g/l d'une composition constituée du polyphosphate, de l'agent chélatant et des ions zinc et manganèse sous forme de leurs sels qui peuvent être ceux de l'agent chélatant.

Selon un autre mode de réalisation avantageux de la solution conforme à l'invention,
- le rapport pondéral entre, d'une part, le mélange constitué par le zinc et par le manganèse (exprimés tous deux sous forme d'ion métallique) et, d'autre part, l'hexamétaphosphate de sodium, est compris entre environ 6/1 et 1/50, de préférence entre environ 3/1 et 1/20 et, plus préférentiellement encore, entre environ 1,5/1 et 1/5,
- le rapport pondéral entre le zinc et le manganèse est compris entre 0,01/1 et 50/1, de préférence entre 0,2/1 et 20/1 et, plus préférentiellement encore, entre 0,5/1 et 5/1, et
- le rapport pondéral entre l'ion gluconique et l'hexamétaphosphate de sodium est compris entre environ 50/1 et 1/30, de préférence entre environ 30/1 et 1/10 et, plus préférentiellement encore, entre environ 10/1 et 1/4.

Selon un autre mode de réalisation avantageux de la solution conforme à l'invention, le mélange constitué par l'ion de zinc et l'ion manganèse est utilisé en une quantité comprise entre 2,5 et 30 g/l et la quantité d'hexamétaphosphate utilisée est de 2 à 30 g/l.

Le procédé de phosphatation mixte au zinc conforme à l'invention et qui comprend successivement :
- une étape de dégraissage,
- une étape de rinçage,
- une étape acide de réactivation,
- une étape facultative de rinçage, notamment si le bain de réactivation est constitué par une solution d'acide nitrique,
- l'étape de phosphatation proprement dite,
- une étape de rinçage, puis une étape facultative de séchage en fonction des traitements à venir dans une phase ultérieure,
est caractérisé par le fait que, pour l'étape de phosphatation proprement dite, on a recours à la solution de phosphatation mixte au zinc conforme à l'invention qui est appliquée par immersion ou pulvérisation, l'étape de réactivation et l'étape facultative de rinçage ultérieur pouvant éventuellement être remplacées par une étape d'affinage comprenant par exemple des sels de Jernstedt à base de titane, étant entendu
- d'une part, que la température de la solution est comprise entre environ 40°C et 100°C, plus particulièrement supérieure à 70°C et, dans la pratique, voisine de 90-98°C,
- d'autre part, que le contact entre la solution de phosphatation et le substrat métallique est maintenu pendant un temps variant, dans la pratique, de 2 secondes à 30 minutes, de préférence de 5 à 20 minutes.

En comparant ce procédé à la succession d'étapes des procédés de l'art antérieur, on constate la simplification qu'il apporte par notamment la suppression des étapes de passivation et de "graissage" dans le cas où l'on recherche une protection contre la corrosion.

En effet, les objets traités par mise en oeuvre du procédé conforme à l'invention peuvent être stockés à l'air libre sans aucun traitement de protection préalable et ce, sans qu'il apparaisse des phénomènes de dégradation de la couche.

Selon un mode de réalisation préféré, on fait évoluer le pH de la solution de phosphatation depuis la valeur initiale comprise entre 0,5 et 1,7 jusqu'à une valeur comprise entre 2,3 et 2,9 en ajoutant à la solution une quantité suffisante de limaille de fer, comprise entre 0,3 et 5 g/l de solution et plus préférentiellement entre 1 et 4 g/l.

Après mise en place et mûrissement, la solution de phosphatation est prête à être utilisée.

Le fer joue un rôle de catalyseur (ou de réducteur) de conversion. En effet, en absence de fer ou en présence d'une quantité trop faible de fer, inférieure à 0,3 g/l, on constate qu'aucun dépôt de phosphate se forme sur le substrat métallique. Ce n'est que lorsque, du fait de l'attaque du substrat par la solution, la concentration de celle-ci en fer a atteint la valeur minimale nécessaire, que le phénomène de conversion a lieu.

Outre les constituants indiqués plus haut, la solution conforme à l'invention peut avantageusement comprendre :
- des agents mouillants,
- des agents améliorant la conversion à la surface de corps creux tels que certaines pièces de carrosserie automobile, ces agents pouvant être des composés de titane comme TiCl₄,
- des accélérateurs de conversion tels que le nickel, le cuivre, et autres, amenés sous forme de nitrate, nitrite, fluorure, chlorate, molybdate ou leurs acides.

La teneur en nickel dans le bain pourra être comprise entre 0,5 et 6 g/l et préférentiellement entre 0,5 et 3 g/l.

Ainsi, dans la solution de phosphatation conforme à l'invention, l'acide nitrique est particulièrement préféré en tant qu'agent accélérateur, et permet d'améliorer considérablement la vitesse de formation du dépôt.

La concentration préférée en acide nitrique est comprise entre 0,4 g/l et 60 g/l, plus préférentiellement entre 2 et 50 g/l et, plus préférentiellement encore, entre 5 et 30 g/l.

La solution conforme à l'invention conduit à des couches de conversion présentant des caractéristiques particulièrement intéressantes. Ainsi, l'analyse des dépôts prélevés à la surface des objets traités a révélé que, d'une façon surprenante, la composition de ces dépôts était caractérisée par une teneur en manganèse sensiblement plus élevée que celle obtenue avec les solutions de phosphatation utilisées dans l'art antérieur, cette teneur pouvant dépasser 10 %.

En raison de l'augmentation de la teneur en manganèse des dépôts, les propriétés de ceux-ci se trouvent améliorées, en particulier du point de vue des applications visant le traitement de pièces métalliques destinées à subir des frottements ou bien des déformations à froid.

Ces dépôts, de par leurs propriétés absorbantes, retiennent plus efficacement les agents lubrifiants à la surface de la pièce.

Par ailleurs, durant les phases de rôdage, l'état de surface permet de diminuer les forces de frottement, d'augmenter les cadences de formage et de réduire l'usure du matériel.

L'épaisseur des couches obtenues est suffisante pour faire en sorte que les contraintes mécaniques soient amorties.

Enfin, par suite de l'acidité de la solution, les cristaux constitutifs des dépôts sont parfaitement ancrés à la surface du métal, ce qui confère auxdits dépôts une remarquable résistance mécanique.

Outre les qualités mécaniques rappelées ci-dessus et dues à la fois à leur structure et à leur teneur en manganèse, les dépôts obtenus grâce à la solution conforme à l'invention possèdent une remarquable résistance à la corrosion et constituent une excellente base d'accrochage pour la plupart des revêtements organiques.

D'autres avantages importants obtenus grâce à l'invention résident par ailleurs, d'une part, dans la réduction décisive des quantités de boues de phosphate formées au cours des traitements de phosphatation et, d'autre part, dans le fait que la solution conforme à l'invention est essentiellement composée de produits biodégradables.

L'invention pourra être encore mieux comprise à l'aide des exemples qui suivent et qui sont relatifs à des modes de réalisation avantageux.

### EXEMPLE 1

Des éprouvettes métalliques d'acier de dimensions égales à 9,5 x 6,5 cm ayant subi un dégraissage chimique, suivi d'un décapage chimique à froid en milieu chlorhydrique 6N, sont plongées dans une solution de phosphatation selon l'art antérieur comprenant :
- 16,9 g/l d'acide phosphorique à 85 %,
- 19,7 g/l de ZnSO₄, H₂O, soit un équivalent en Zn de 7,2 g/l,
- 22,8 g/l de MnSO₄, H₂O, soit un équivalent en Mn de 7,4 g/l,
- 0,65 g/l de fer apporté sous forme de limaille,
- 4,2 g/l d'ion NO₃⁻.

Pendant le traitement dont la durée est de 15 minutes, la température du bain est maintenue à 97°C. Après le traitement, les plaques sont rincées à l'eau déminéralisée et séchées.

Le dépôt cristallin formé est recueilli par grattage.

Il présente les caractéristiques suivantes :
- épaisseur : 20 µm,
- teneur en zinc : 26,2 %,
- teneur en manganèse : 4,41 %.

### EXEMPLE 2

Des éprouvettes métalliques d'acier analogues à celles utilisées dans l'exemple 1, sont soumises à un dégraissage chimique, suivi d'un décapage chimique en milieu chlorhydrique 6N, puis plongées dans une solution de phosphatation comprenant :
- 15 g/l d'hexamétaphosphate de sodium,
- 19,7 g/l de ZnSO₄, H₂O, soit un équivalent en Zn de 7,2 g/l,
- 22,8 g/l de MnSO₄, H₂O, soit un équivalent en Mn de 7,4 g/l,
- 1 g/l de fer apporté sous forme de limaille,
- 5,6 g/l d'ion NO₃⁻.

Comme dans l'exemple 1, la durée du traitement est de 15 minutes, la température de la solution étant réglée à 97°C.

Le dépôt obtenu à l'aide de cette solution de conversion présente les caractéristiques suivantes :
- épaisseur : 5 à 10 µm,
- teneur en zinc : 30,7 %,
- teneur en manganèse : 5,83 %.

Cet exemple montre que le remplacement de l'acide phosphorique par l'hexamétaphosphate de sodium conduit à un dépôt plus riche en manganèse que celui obtenu par la solution décrite dans l'exemple 1.

Mais ce dépôt présente l'inconvénient d'une épaisseur faible, irrégulière, comportant à certains endroits de la plaque traitée des lacunes ; l'irrégularité du dépôt est incompatible avec une bonne protection contre la corrosion et une lubrification efficace de la pièce métallique, dans le cas où celle-ci doit subir une opération de déformation à froid.

L'utilisation d'un polyphosphate seul n'est donc pas suffisante.

### EXEMPLE 3

Pour cet essai, les éprouvettes et la méthode expérimentale utilisée sont identiques à celles décrites dans les exemples 1 et 2. La solution mise en oeuvre est toutefois différente ; elle comprend :
- 16,9 g/l d'acide phosphorique à 85 %,
- 60 g/l de gluconate de zinc, soit un équivalent en zinc de 7,2 g/l,
- 60 g/l de gluconate de manganèse, soit un équivalent en Mn de 7,4 g/l,
- 1 g/l de fer apporté sous forme de limaille,
- 17,5 g/l d'ion NO₃⁻.

Le dépôt obtenu à l'aide de cette solution susdécrite présente les caractéristiques suivantes :
- épaisseur : 8 à 20 µm,
- teneur en zinc : 26,3 %,
- teneur en manganèse : 6,00 %.

On constate que l'apport de zinc et de manganèse sous forme de gluconate permet d'élever sensiblement la teneur en manganèse dans le dépôt. L'ion gluconique par son intrevention sur les équilibres chimiques réactionnels favorise la précipitation de phosphate de manganèse au niveau de la plaque d'acier et influe sur la taille des cristaux : le dépôt cristallin est plus fin et plus homogène que celui obtenu avec la solution de conversion de l'exemple 1.

Par contre, l'épaisseur du revêtement est très irrégulière et l'ensemble des plaques traitées laissent apparaître des défauts de phosphatation.

L'utilisation de l'agent chélatant seul n'est pas non plus suffisante.

### EXEMPLE 4

Dans cet exemple, les éprouvettes et la méthode expérimentale utilisée sont identiques à celles décrites dans les exemples précédents. La solution de phosphatation mise en oeuvre comprend :
- 15 g/l d'hexamétaphosphate de sodium,
- 60 g/l de gluconate de zinc, soit un équivalent en zinc de 7,2 g/l,
- 60 g/l de MnSO₄, H₂O, soit un équivalent en Mn de 7,4 g/l,
- 2 g/l de fer apporté sous forme de limaille,
- 17,5 g/l d'ion NO₃⁻.

Le dépôt obtenu avec cette solution présente les caractéristiques suivantes :
- épaisseur : 20 µm,
- teneur en zinc : 30,7 %,
- teneur en manganèse : 6,75 %.

Cette solution conduit à l'obtention d'un dépôt riche en manganèse particulièrement adapté à l'utilisation comme revêtement avant déformation à froid. De plus, ce dépôt cristallin, fin, dense et régulier, permet d'assurer une bonne protection contre la corrosion.

Par conséquent, l'utilisation conjointe d'un polyphosphate et d'un agent chélatant, comme prévu par l'invention, conduit non seulement à une nette augmentation de la teneur du dépôt en manganèse, mais permet d'obtenir, de plus, un dépôt de bonne qualité.

### EXEMPLE 5

Dans cet exemple, les éprouvettes et la méthode utilisée sont identiques à celles décrites dans les exemples précédents. La solution de phosphatation mise en oeuvre comprend :
- 15 g/l d'hexamétaphosphate de sodium,
- 60 g/l de gluconate de zinc, soit un équivalent en zinc de 7,2 g/l,
- 60 g/l de gluconate de manganèse, soit un équivalent en Mn de 7,4 g/l,
- 1 g/l de fer apporté sous forme de limaille,
- 21 g/l d'ion NO₃⁻.

Le dépôt obtenu à l'aide de cette solution présente les caractéristiques suivantes :
- épaisseur : 20 à 25 µm,
- teneur en zinc : 28,6 %,
- teneur en manganèse : 6,97 %.

Cette solution conduit à un dépôt dont la teneur en manganèse est particulièrement élevée ; ce dépôt est parfaitement adapté à la déformation à froid et présente en outre un aspect cristallin, fin, régulier, offrant ainsi une bonne protection contre la corrosion.

Cet exemple montre que de très bons résultats sont obtenus quand l'agent chélatant est introduit sous la forme de ses sels de Zn et de Mn.

### EXEMPLE 6

Dans cet exemple, les éprouvettes métalliques et la méthode expérimentale utilisée sont identiques à celles décrites dans les exemples précédents. La solution de phosphatation mise en oeuvre comprend :
- 15 g/l d'hexamétaphosphate de sodium,
- 19,7 g/l de ZnSO₄, H₂O, soit un équivalent en zinc de 7,2 g/l,
- 22,8 g/l de MnSO₄, H₂O, soit un équivalent en Mn de 7,4 g/l,
- 1 g/l de fer apporté sous forme de limaille,
- 17,5 g/l d'ion NO₃⁻,
- 114 g/l de gluconate de sodium.

Dans cette solution, l'apport d'ion gluconique se fait sous forme de gluconate de sodium, de telle sorte que la quantité d'ion gluconique présente soit identique à celle rencontrée dans les solutions dans lesquelles le zinc et le manganèse sont apportés sous forme de gluconate.

Le dépôt obtenu à l'aide de cette solution présente les caractéristiques suivantes :
- épaisseur : 12 µm,
- teneur en zinc : 27,3 %,
- teneur en manganèse : 10,0 %.

Cette solution conduit à la formation d'un dépôt exceptionnellement riche en manganèse. Elle est d'un fonctionnement stable et régulier, et permet l'obtention d'un dépôt cristallin fin, dense, d'épaisseur convenable, assurant une bonne protection contre la corrosion.

Cet exemple montre que les meilleurs résultats sont obtenus quand, dans la solution conforme à l'invention, l'agent chélatant est introduit séparément, c'est-à-dire non pas sous la forme de son sel de Zn et/ou de Mn.

## Revendications

1. Solution acide de phosphatation à base de polyphosphate et propre à conduire sur un substrat métallique au dépôt de phosphates mixtes à base de zinc et d'au moins un autre métal choisi parmi le manganèse et le nickel, ladite solution comportant
- au moins environ 2 g/l d'un polyphosphate de formule (XPO₃)ₙ dans laquelle n ≧ 3 et X représente un métal alcalin, alcalino-terreux ou l'ammonium,
- au moins environ 0,5 g/l d'un agent chélatant,
- au moins 0,3 g/l de fer et
- au moins l'une des deux combinaisons suivantes des ions d'un métal choisi dans le groupe comprenant le zinc, le manganèse et le nickel:
. l'ion zinc en une proportion d'au moins 0,5 g/l et l'ion manganèse en une proportion d'au moins 2 g/l, et
. l'ion zinc en une proportion d'au moins 0,5 g/l et l'ion nickel en une proportion d'au moins 0,5 g/l.

2. Solution acide de phosphatation mixte au zinc selon la revendication 1, caractérisée par le fait qu'elle comporte au moins l'une des combinaisons suivantes d'ions métalliques du groupe comprenant le zinc, le manganèse et le nickel:
0,5 g/l ≦ ion Zn ≦ 10 g/l
2 g/l ≦ ion Mn ≦ 6 g/l
et
0,5 g/l ≦ ion Zn ≦ 10 g/l
0,5 g/l ≦ ion Ni ≦ 6 g/l.

3. Solution acide de phosphatation mixte selon la revendication 1, caractérisée par le fait qu'elle comprend la combinaison suivante d'ions métalliques:
0,5 g/l ≦ ion Zn ≦ 6 g/l
2 g/l ≦ ion Mn ≦ 4 g/l.

4. Solution acide de phosphatation mixte selon la revendication 1, caractérisée par le fait qu'elle comprend la combinaison suivante d'ions métalliques:
0,5 g/l ≦ ion Zn ≦ 6 g/l
0,5 g/l ≦ ion Ni ≦ 3 g/l.

5. Solution acide de phosphatation mixte selon la revendication 1, caractérisée par le fait qu'elle comporte la combinaison suivante d'ions métalliques:
0,5 g/l ≦ ion Zn ≦ 6 g/l
2 g/l ≦ ion Mn ≦ 4 g/l
0,5 g/l ≦ ion Ni ≦ 3 g/l.

6. Solution acide de phosphatation mixte selon l'une des revendications 1 à 5, caractérisée par le fait que le polyphosphate est choisi dans le groupe constitué par les triméta-, tétraméta- et hexamétaphosphate de sodium.

7. Solution acide de phosphatation mixte selon l'une des revendications 6, caractérisée par le fait que le polyphosphate est l'hexamétaphosphate de sodium.

8. Solution acide de phosphatation mixte selon l'une des revendications 1 à 7, caractérisée par le fait que l'agent chélatant est choisi dans le groupe constitué par:
- l'acide éthylène-diamine-tétracétique ou EDTA, l'acide nitrilo-triacétique ou NTA, l'acide diéthylène-triamine-pentacétique ou DTPA,
- les acides polycarboxyliques,
- les acides polyhydroxycarboxyliques.

9. Solution acide de phosphatation mixte selon la revendication 8, caractérisée par le fait que les acides polycarboxyliques sont choisis parmi les acides citrique, oxalique, malique, glutamique, tartrique, aspartique et malonique ainsi que leurs sels.

10. Solution acide de phosphatation mixte selon la revendication 8, caractérisée par le fait que les acides polyhydroxycarboxyliques sont choisis parmi les acides gluconique et glucoheptonique ainsi que leurs sels.

11. Solution acide de phosphatation mixte selon l'une des revendications 1 à 10, caractérisée par le fait qu'elle comprend un acide minéral choisi dans le groupe constitué par les acides sulfurique, chlorhydrique et nitrique, en une quantité suffisante pour amener le pH à une valeur initiale inférieure à 2.

12. Solution acide de phosphatation mixte selon l'une des revendications 1 à 10, caractérisée par le fait qu'elle comprend un acide minéral choisi dans le groupe constitué par les acides sulfurique, chlorhydrique et nitrique, en une quantité suffisante pour amener le pH à une valeur comprise entre 0,5 et 1,7.

13. Solution acide de phosphatation mixte selon l'une des revendications 1 à 12, caractérisée par le fait qu'elle comprend
- de l'hexamétaphosphate de sodium,
- de l'acide gluconique sous la forme d'un de ses sels ou de sa lactone interne,
- l'ion zinc,
- l'ion manganèse,
- de l'acide nitrique.

14. Solution acide de phosphatation mixte selon l'une des revendications 1 à 13, caractérisée par le fait que l'ion zinc et l'ion manganèse sont introduits sous forme de sels choisis dans le groupe constitué par les oxydes, sulfates, nitrates, carbonates et phosphates.

15. Solution acide de phosphatation mixte selon l'une des revendications 1 à 14, caractérisée par le fait que l'ion zinc et/ou l'ion manganèse sont introduits sous forme de citrate, de tartrate, de glucoheptonate et de gluconate.

16. Solution acide de phosphatation mixte selon l'une des revendications 1 à 15, caractérisée par le fait qu'elle comprend
- de l'hexamétaphosphate de sodium,
- du gluconate de zinc,
- l'ion manganèse amené sous forme de sel ou sous forme de gluconate, et
- de l'acide nitrique.

17. Solution acide de phosphatation mixte selon l'une des revendications 10 à 16, caractérisée par le fait que la concentration en acide nitrique est comprise entre 0,4 g/l et 60 g/l.

18. Procédé de phosphatation mixte comprenant successivement:
- une étape de dégraissage,
- une étape de rinçage,
- une étape acide de réactivation,
- une étape facultative de rinçage, notamment si le bain de réactivation est constitué par une solution d'acide nitrique,
- l'étape de phosphatation proprement dite,
- une étape de rinçage, puis une étape facultative de séchage en fonction des traitements à venir dans une phase ultérieure,
caractérisé par le fait que, pour l'étape de phosphatation proprement dite, on a recours à la solution de phosphatation mixte au zinc selon l'une des revendications 1 à 17, cette solution étant appliquée par immersion ou pulvérisation, étant entendu
- d'une part, que la température de la solution est comprise entre environ 40°C et 100°C,
- d'autre part, que le contact entre la solution de phosphatation et le substrat métallique est maintenu pendant un temps variant, dans la pratique, de 2 secondes à 30 minutes, de préférence de 5 à 20 minutes.

## Claims

1. An acid phosphatization solution based on polyphosphate and suitable for producing on a metallic substrate a deposit of combined phosphates based on zinc and at least another metal selected from manganese and nickel, said solution comprising
- at least about 2 g/l of polyphosphate of formula (XPO₃)ₙ wherein n ≧ 3 and X represents an alkaline, alkaline-earth metal or ammonium,
- at least about 0.5 g/l of a chelating agent,
- at least 0.3 g/l of iron and
- at least one of the two following combinations of metal ions selected from the group comprising zinc, manganese and nickel:
. zinc ion in a proportion of at least 0.5 g/l and manganese ion in a proportion of at least 2 g/l, and
. zinc ion in a proportion of at least 0.5 g/l and nickel ion in a proportion of at least 0.5 g/l.

2. A combined acid phosphatization with zinc according to claim 1, characterized by the fact that it comprises at least one of the following combinations of metal ions of the group consisting of zinc, manganese and nickel:
0.5 g/l ≦ ion Zn ≦ 10 g/l
2 g/l ≦ ion Mn ≦ 6 g/l
and
0.5 g/l ≦ ion Zn ≦ 10 g/l
0.5 g/l ≦ ion Ni ≦ 6 g/l.

3. A combined acid phosphatization solution according to claim 1, characterized by the fact that it comprises the following combination of metal ions:
0.5 g/l ≦ Zn ion ≦ 6 g/l
2 g/l ≦ Mn ion ≦ 4 g/l.

4. A combined acid phosphatization solution according to claim 1, characterized by the fact that it comprises the following combination of metal ions:
0.5 g/l ≦ Zn ion ≦ 6 g/l
0.5 g/l ≦ Ni ion ≦ 3 g/l.

5. A combined acid phosphatization solution according to claim 1, characterized by the fact that it comprises the following combination of metal ions:
0.5 g/l ≦ Zn ion ≦ 6 g/l
2 g/l ≦ Mn ion ≦ 4 g/l
0.5 g/l ≦ Ni ion ≦ 3 g/l.

6. A combined acid phosphatization solution according to one of claims 1 to 5, characterized by the fact that polyphosphate is selected from the group consisting of sodium trimeta-, tetrameta- and hexametaphosphate.

7. A combined acid phosphatization solution according to one of claims 1 to 6, characterized by the fact that polyphosphate is sodium hexametaphosphate.

8. A combined acid phosphatization solution according to one of claims 1 to 7, characterized by the fact that the chelating agent is selected from the group consisting of:
- ethylene-diamine-tetracetic acid or EDTA, nitrilotriacetic acid or NTA, diethylene-triamine-pentacetic acid or DTPA,
- polycarboxylic acids,
- polyhydroxycarboxylic acids.

9. A combined acid phosphatization solution according to claim 8, characterized by the fact that polycarboxylic acids are selected from citric, oxalic, malic, glutamic, tartric, aspartic and malonic acids, as well as the salts thereof.

10. A combined acid phosphatization solution according to claim 8, characterized by the fact that polyhydrocarboxylic acids are selected from gluconic and glucoheptonic acids, as well as the salts thereof.

11. A combined acid phosphatization solution according to one of claims 1 to 10, characterized by the fact that it comprises a mineral acid selected from the group consisting of sulfuric, hydrochloric and nitric acids, in a quantity sufficient to bring the pH to an initial value lower than 2.

12. A combined acid phosphatization solution according to one of claims 1 to 10, characterized by the fact that it comprises a mineral acid selected from the group consisting of sulfuric, hydrochloric and nitric acids, in a quantity sufficient to bring the pH to a value comprised between 0.5 and 1.7.

13. A combined acid phosphatization solution according to one of claims 1 to 12, characterized by the fact that it comprises
- sodium hexametaphosphate,
- gluconic acid under the form of one of its salts or of its internal lactone,
- zinc ion,
- manganese ion,
- nitric acid.

14. A combined acid phosphatization solution according to one of claims 1 to 13, characterized by the fact that zinc ion and manganese ion are introduced under the form of salts selected from the group consisting of oxides, sulfates, nitrates, carbonates and phosphates.

15. A combined acid phosphatization solution according to one of claims 1 to 14, characterized by the fact that zinc ion and/or manganese ion are introduced under the form of citrate, tartrate, glucoheptonate and gluconate.

16. A combined acid phosphatization solution according to claims 1 to 15, characterized by the fact that it comprises
- sodium hexametaphosphate,
- zinc gluconate,
- manganese ion introduced under the form of salt or under the form of gluconate, and
- nitric acid.

17. A combined acid phosphatization solution according to one of claims 10 to 16, characterized by the fact that the concentration in nitric acid is comprised between 0.4 g/l and 60 g/l.

18. A combined phosphatization process comprising successively:
- a degreasing step,
- a rinsing step,
- an acid step of reactivation,
- an optional rinsing step, especially if the reactivating bath is constituted by a nitric acid solution,
- a phosphatization step proper,
- a rinsing step, then an optional drying step depending on future treatments posibly involved in a subsequent phase,
characterize by the fact that, for the phosphatization step proper, one uses the combined phosphatization solution with zinc according to one of claims 1 to 17, this solution being applied by means of a dipping or spraying method, being understood that
- on the one hand, the temperature of the solution is comprised between approximately 40°C and 100°C,
- on the other hand, that the contact between the phosphatization solution and the metal substrate is maintained for a duration varying, in the practice, from 2 seconds to 30 minutes, preferably from 5 to 20 minutes.

## Patentansprüche

1. Saure Phosphatierungslösung auf Polyphosphatbasis, die sich zur Abscheidung gemischter Phosphate auf der Basis von Zink und wenigstens eines anderen, unter Mangan und Nickel ausgewählten Metalles auf einem Metallsubstrat eignet, welche Lösung
- wenigstens etwa 2 g/l eines Polyphosphats der Formel (XPO₃)ₙ, worin n ≧ 3 bedeutet und X ein Alkalimetall, Erdalkalimetall oder Ammonium darstellt,
- wenigstens etwa 0,5 g/l eines Chelatbildners,
- wenigstens 0,3 g/l Eisen und
- wenigstens eine der beiden nachstehenden Kombinationen von Ionen eines Metalles, ausgewählt aus der Zink, Mangan und Nickel umfassenden Gruppe:
. Zinkion in einem Anteil von wenigstens 0,5 g/l und Manganion in einem Anteil von wenigstens 2 g/l, und
. Zinkion in einem Anteil von wenigstens 0,5 g/l und Nickelion in einem Anteil von wenigstens 0,5 g/l
enthält.

2. Saure Lösung für gemischte Phosphatierung mit Zink nach Anspruch 1, dadurch gekennzeichnet, daß sie wenigstens eine der nachstehenden Kombinationen von Metallionen der Zink, Mangan und Nickel umfassenden Gruppe enthält:
0,5 g/l ≦ Zn-Ion ≦ 10 g/l
2 g/l ≦ Mn-Ion ≦ 6 g/l
und
0,5 g/l ≦ Zn-Ion ≦ 10 g/l
0,5 g/l ≦ Ni-Ion ≦ 6 g/l.

3. Saure Lösung für gemischte Phosphatierung nach Anspurch 1, dadurch gekennzeichnet, daß sie die folgende Kombination von Metallionen enthält:
0,5 g/l ≦ Zn-Ion ≦ 6 g/l
2 g/l ≦ Mn-Ion ≦ 4 g/l.

4. Saure Lösung für gemischte Phosphatierung nach Anspruch 1, dadurch gekennzeichnet, daß sie die folgende Kombination von Metallionen enthält:
0,5 g/l ≦ Zn-Ion ≦ 6 g/l
0,5 g/l ≦ Ni-Ion ≦ 3 g/l

5. Saure Lösung für gemischte Phosphatierung nach Anspruch 1, dadurch gekennzeichnet,daß sie die folgende Kombination von Metallionen enthält:
0,5 g/l ≦ Zn-Ion ≦ 6 g/l
2 g/l ≦ Mn-Ion ≦ 4 g/l
0,5 g/l ≦ Ni-Ion ≦ 3 g/l.

6. Saure Lösung für gemischte Phosphatierung nach einem der Ansprüche 1 bis 5, dadurch gekennzeichnet, daß das Polyphosphat aus der aus den Trimeta-, Tetrameta- und Hexametaphosphaten von Natrium bestehenden Gruppe ausgewählt ist.

7. Saure Lösung für gemischte Phosphatierung nach Anspruch 6, dadurch gekennzeichnet, daß das Polyphosphat das Natriumhexametaphosphat ist.

8. Saure Lösung für gemischte Phosphatierung nach einem der Ansprüche 1 bis 7, dadurch gekennzeichnet, daß der Chelatbildner aus der aus Ethylendiamintetraessigsäure (EDTA), Nitrilotriessigsäure (NTA), Diethylentriaminpentaessigsäure (DTPA), den Polycarbonsäuren und den Polyhydroxycarbonsäuren bestehenden Gruppe ausgewählt ist.

9. Saure Lösung für gemischte Phosphatierung nach Anspurch 8, dadurch gekennzeichnet, daß die Polycarbonsäuren unter Zitronensäure, Oxalsäure, Äpfelsäure, Glutaminsäure, Weinsäure, Asparaginsäure, Malonsäure und ihren Salzen ausgewählt sind.

10. Saure Lösung für gemischte Phosphatierung nach Anspruch 8, dadurch gekennzeichnet, daß die Polyhydroxycarbonsäuren unter der Glukonsäure und Glucoheptonsäure sowie ihren Salzen ausgewählt sind.

11. Saure Lösung für gemischte Phosphatierung nach einem der Ansprüche 1 bis 10, dadurch gekennzeichnet, daß sie eine aus der aus der Schwefelsäure, Chlorwasserstoffsäure und Salpetersäure bestehenden Gruppe ausgewählte Mineralsäure in einer Menge enthält, die ausreicht, um den pH auf einen Anfangswert von unter 2 zu bringen.

12. Saure Lösung für gemischte Phosphatierung nach einem der Ansprüche 1 bis 10, dadurch gekennzeichnet, daß sie eine aus der aus Schwefelsäure, Chlorwasserstoffsäure und Salpetersäure bestehenden Gruppe ausgewählte Mineralsäure in einer Menge enthält, die ausreicht, um den pH-Wert auf einen Wert zwischen 0,5 und 1,7 zu bringen.

13. Saure Lösung für gemischte Phosphatierung nach einem der Ansprüche 1 bis 12, dadurch gekennzeichnet, daß sie
- Natriumhexametaphosphat,
- Gluconsäure in Form eines ihrer Salze oder ihres inneren Lactons,
- Zinkion,
- Manganion,
- Salpetersäure
enthält.

14. Saure Lösung für gemischte Phosphatierung nach einem der Ansprüche 1 bis 13, dadurch gekennzeichnet, daß das Zinkion und das Manganion in Form von Salzen, ausgewählt aus der aus den Oxiden, Sulfaten, Nitraten, Carbonaten und Phosphaten gebildeten Gruppe, eingesetzt werden.

15. Saure Lösung für gemischte Phosphatierung nach einem der Ansprüche 1 bis 14, dadurch gekennzeichnet, daß das Zinkion und/oder Manganion in Form des Zitrats, des Tartrats, des Glucoheptonats und des Gluconats eingebracht werden.

16. Saure Lösung für gemischte Phosphatierung nach einem der Ansprüche 1 bis 15, dadurch gekennzeichnet, daß sie
- Natriumhexametaphosphat,
- Zinkgluconat,
- in Form des Salzes oder in Form des Gluconats zugeführtes Manganion und
- Salpetersäure
enthält.

17. Saure Lösung für gemischte Phosphatierung nach einem der Ansprüche 10 bis 16, dadurch gekennzeichnet, daß die Konzentration an Salpetersäure von 0,4 g/l bis 60 g/l beträgt.

18. Verfahren zum gemischten Phosphatieren, umfassend aufeinanderfolgend eine Entfettungsstufe, eine Spülstufe, eine saure Reaktivierungsstufe, eine fakultative Spülstufe, insbesondere dann, wenn das Reaktivierungsbad aus einer Salpetersäurelösung besteht, die eigentliche Phosphatierungsstufe, eine Spülstufe, anschließend eine fakultative Trocknungsstufe, in Abhängigkeit von den in einer späteren Phase vorgesehenen Behandlungen,
dadurch gekennzeichnet, daß für die eigentliche Phosphatierungsstufe die Lösung für gemischte Phosphatierung mit Zink nach einem der Ansprüche 1 bis 16 eingesetzt wird, wobei diese Lösung durch Tauchen oder Sprühen aufgebracht wird, wobei
- einerseits die Temperatur der Lösung zwischen etwa 40°C und 100°C gehalten wird,
- anderseits der Kontakt zwischen der Phosphatierungslösung und dem Metallsubstat während einer in der Praxis von 2 Sekunden bis 30 Minuten, vorzugsweise von 5 bis 20 Minuten variierenden Zeit gehalten wird.
